# FASCICULE DE BREVET EUROPEEN

(11) **EP 3 699 340 B1**
(45) Date de publication et mention de la délivrance du brevet: **24.11.2021**
(21) Numéro de dépôt: 20158472.9
(22) Date de dépôt: 20.02.2020
(51) Int. Cl.: D03D 15/283, D03D 1/00, D03D 5/00, D03D 13/00, D03D 15/47, D03D 15/49, D03D 15/56, D03D 15/587

(54) **TISSU ÉLASTIQUE BIFACE À PROPRIÉTÉS AGRIPPANTES**
ELASTISCHES DOPPELSEITIGES GEWEBE MIT HAFTEIGENSCHAFTEN
TWO-SIDED ELASTIC FABRIC WITH GRIPPING PROPERTIES

(30) Priorité: 22.02.2019 FR 1901813
(43) Date de publication de la demande: 26.08.2020
(73) Titulaire: Bertheas & Cie, 42400 Saint-Chamond (FR); Cheynet, Jean-Pierre, 42240 Saint-Maurice-en-Gourgois (FR)
(72) Inventeur: CHEYNET, Jean-Pierre, 42240 Saint-Maurice-en-Gourgois (FR)
(74) Mandataire: Cabinet Laurent & Charras

(56) Documents cités:
- EP-A1- 0 670 383
- EP-A1- 1 593 764
- EP-B1- 0 670 383
- EP-B1- 1 593 764

## Description

### DOMAINE DE L'INVENTION

L'invention s'inscrit dans le domaine des tissus élastiques, dotés de propriétés agrippantes. De tels tissus ont notamment pour vocation à être mis en œuvre dans la confection de sous-vêtements, de vêtements, ou encore d'articles de contention orthopédiques ou autres.

### ETAT ANTERIEUR DE LA TECHNIQUE

Il est connu, plus particulièrement dans le domaine de la confection orthopédique, d'utiliser des tissus chaîne et trame, élastiques en sens chaine, et dont l'une des faces est munie de bouclettes apparentes, destinées à constituer l'élément femelle d'un système de fermeture à crochets, du type bien connue sous la marque Velcro^{®}.

Afin de réaliser de tels articles, il est connu, par exemple du document EP 0 670 383, d'utiliser en chaîne une combinaison de fils fortement élastiques, du type fils guipés, constitués d'une âme en élastodiène, de préférence en élastofibre, tel qu'en élasthanne, et un gainage en fil synthétique. Par ailleurs, afin de constituer la face constituant l'élément femelle à propriétés agrippantes, et donc typiquement constituée de bouclettes apparentes, on utilise un fil synthétique d'un titre au brin typiquement compris en compris entre 10 et 25 dtex.

L'expérience démontre que si certes, les tissus ainsi réalisés donnent satisfaction au plan de l'efficacité des propriétés d'accroché et de l'élasticité, ils présentent cependant un certain nombre d'inconvénients. Ainsi, les bouclettes apparentes en saillie destinées à recevoir les crochets de l'élément mâle du système auto-agrippant, revêtent une certaine rigidité en raison du titre au brin des fils en œuvre nécessaire à la durabilité, de sorte que leur hauteur par rapport au tissu proprement dit est non négligeable, typiquement de l'ordre de 5 millimètres voire plus, qui confère une épaisseur relativement importante à l'article d'une part, et d'autre part, génère un toucher jugé peu agréable.

En outre, en raison de cette hauteur relativement importante des bouclettes, celles-ci s'avèrent plus vulnérable aux agressions mécaniques. Ainsi, il peut arriver, lors des opérations ou traitements de finition, tels que la teinture ou le cylindrage, ou lors de l'accroche de l'élément mâle sur la structure agrippante, et de manière générale lorsqu'une pression relativement forte est exercée sur la face du tissu munie desdites bouclettes, que ces dernières se couchent de manière aléatoire et irréversible, affectant tout d'abord l'efficacité du caractère agrippant de la structure, et en outre, affectant l'aspect esthétique de cette face, ce phénomène s'amplifiant au fur et à mesure de l'utilisation du système de fermeture. Ces conséquences sont d'autant plus dommageables qu'elles concernent la face visible du tissu.

La présente invention vise à pallier ces inconvénients. Elle propose un tissu élastique sens chaine, dont l'une des faces constitue l'élément femelle d'un système auto-agrippant, qui présente une épaisseur très réduite, typiquement comprise entre 1,8 et 2 millimètres, en d'autres termes qui développe des qualités de finesse, de souplesse, de régularité d'aspect et de résistance aux agressions résultant des crochets de la partie mâle d'une structure auto-agrippante, très nettement améliorées par rapport aux tissus de l'art antérieur, et dont corollairement l'autre face ainsi que les bords, destinés à venir en contact avec la peau de l'utilisateur présentent des qualités de confort et de douceur remarquables.

### DESCRIPTION SOMMAIRE DE L'INVENTION

Ainsi l'invention concerne un tissu biface à propriétés élastiques dans son sens chaîne, formé par l'entrecroisement de fils de chaine et de fils de trame, les fils de chaine comprenant au minimum quatre type de fils :
- des fils élastiques travaillant selon une armure taffetas ;
- des fils synthétiques texturés par fausse torsion sur l'endroit, destinés à constituer l'élément femelle du système d'accroché auto-agrippant, travaillant selon une armure unie alternant avec des flottés en surface, et possédant un titre unitaire au brin compris entre 10 et 25 dtex, présentant un taux de retrait à l'air chaud d'au moins 5% (selon la norme DIN EN 14621); un taux de contraction de frisure supérieur à 35%, un taux de module de frisure supérieur à 20% et un taux de stabilité de frisure supérieur à 65 % (selon norme DIN EN ISO 53840-T1), de telle sorte qu'après traitement de finition (sous une température typiquement comprise entre 100 et 160 °C), lesdits fils sont fortement rétractés et plaqués sur les fils élastiques travaillant en taffetas et maintenus par leur tension au centre du tissu ;
- des fils synthétiques multifilamentaires sur l'envers, d'un titre unitaire au brin compris entre 0,3 et 1,7 dtex, travaillant selon une armure cannelée, alternant des flottés de grande longueur sur la face envers et des zones courtes de liage sur l'endroit, et destinés à assurer le confort et la douceur au toucher de la face envers du tissu, en l'espèce typiquement destinée à venir en contact avec la peau de l'utilisateur ;
- des fils faisant office de fils de liage, exclusivement constitués de fils synthétiques thermocollants, dont le point de fusion est compris entre 80 et 160 °C, travaillant selon une armure unie, assurant tout à la fois après traitement de finition, le maintien des fils élastiques dans la partie centrale du tissu, le blocage des fils d'endroit, qui constituent l'élément femelle agrippant, et le blocage des fils d'envers.

La texturation par fausse torsion est une technologie bien connue, qui peut être définie comme une transformation des fils synthétiques plats consistant à leur conférer une « frisure » permanente par torsion/ détorsion, ce qui en augmente le volume apparent en les dotant d'un effet ressort et d'une élasticité importante. La mesure de cette texturation s'effectue d'après une norme comprenant trois paramètres caractérisant la frisure qui peuvent se définir simplement par :
- la contraction de frisure représentant le rapport de longueur entre une section de fil soumise à une force de 2 cN/tex et la longueur de cette même section de fil sans tension,
- le module de frisure qui est la capacité d'allongement du fil texturé dans la plage d'élasticité de la frisure,
- la stabilité de frisure qui est l'aptitude du fil texturé à conserver sa frisure après un étirement important (10 cN/tex pendant 10 min).

La trame étant constituée par un fil synthétique.

En d'autres termes, l'invention consiste tout d'abord à sélectionner une série de fils de fond, sur l'endroit, de caractéristiques particulières, en l'espèce présentant un retrait à l'air chaud d'au minimum 5 % et un pouvoir de contraction élevé (typiquement supérieur à 35%), ces propriétés engendrant une très forte rétraction de ces fils lors de l'opération de finition (100 à 160 °C), et permettant d'obtenir une surface extrêmement plate, compacte et régulière constituant l'élément femelle d'un système auto-agrippant.

En outre, la mise en œuvre de fils thermocollants faisant fonction de fils de liage, permet de faire plaquer lesdites séries de fils de fond, respectivement envers et endroit, contre la face interne de l'article, aboutissant à une réduction importante de l'épaisseur dudit article typiquement comprise entre 1,8 et 2 millimètres.

On obtient ce faisant un tissu élastique, dont la face endroit plane, compacte et régulière, constitue l'élément femelle d'un système auto-agrippant, présentant des qualités de souplesse, d'aspect et de durabilité améliorées, et dont la face envers, également plane, est uniforme et douce au toucher afin d'assurer le confort de l'utilisateur, tissu dont l'épaisseur est particulièrement réduite, et dont l'esthétique n'est pas affectée par l'usage répété de la fonction agrippante dudit tissu.

Selon l'invention, les fils élastiques sont constitués par des fils guipés, dont l'âme en élasthanne présente un titre de 1240 dtex, est recouverte d'une double couverture en fils de polyamide texturé 2/78 dtex 23 brins.

Toujours selon l'invention :
- les fils de fond constitutifs des fils d'endroit, sont constitués de fils de polyamide texturé de titre 220 dtex 10 brins,
- les fils de fond constitutifs des fils d'envers sont constitués de fils de polyamide texturé de titre 2/78 dtex 68 brins.

Selon l'invention, les fils faisant fonction de liage sont constitués d'un copolymère thermocollant, d'un titre compris entre 80 et 180 dtex, et de point de fusion compris entre 80 °C et 160 °C.

Ce copolymère peut être constitué d'un copolyamide thermocollant, d'un titre voisin de 167 dtex, et d'un point de fusion de 110 °C. Il pourrait également être constitué d'un copolyester de même titre et de point de fusion de 145 °C.

Les fils de trame sont avantageusement réalisés en fils polyamide texturé, d'un titre voisin de 4/78 dtex 23 brins et la réduction du tissu fini étant de 64 coups au pouce.

Selon une caractéristique avantageuse, une partie des fils d'envers est susceptible d'adopter en lisière du tissu, une armure cannelée de 2, tendant à améliorer la résistance des bords dudit tissu tout en préservant le confort.

### BREVE DESCRIPTION DES FIGURES

La manière dont l'invention peut être réalisée, et les avantages qui en découlent, ressortiront mieux de l'exemple de réalisation qui suit, donné à titre indicatif et non limitatif à l'appui des figures annexées.
La figure 1 illustre schématiquement le travail et le positionnement des fils de chaîne entrant dans la réalisation de tissus conformes à l'invention.
La figure 2 est une vue schématique en perspective de la structure du tissu de la figure 1.
La figure 3 est la représentation schématique conventionnelle du rapport d'armure correspondant à la structure décrite en relation avec les figures 1 et 2.
La figure 4 illustre schématiquement la note d'enfilage au métier à tisser pour la réalisation du tissu des figures 1 à 3.

### DESCRIPTION DETAILLEE DE L'INVENTION

La description qui suit est un exemple de réalisation de l'invention, qui n'a nullement vocation à être limitatif. En l'espèce, il correspond à un tissu obtenu à l'aide d'un métier à tisser muni d'un peigne possédant 8,5 dents au centimètre.

La chaîne de fils de ce tissu se compose des types de fils suivants :
- des fils élastiques (A) de type fils guipés constitués d'une âme élasthanne 1240 décitex recouverte d'une double couverture de polyamide texturé 2/78 décitex 23 brins ;
- des fils d'endroit (B) chacun constitué d'un fil de polyamide texturé de titre 220 décitex 10 brins ; ces fils présentent (selon la norme DIN EN 14621) un taux de retrait à l'air chaud de 5% au minimum, ainsi que (selon DIN EN ISO 53 840-T1) un taux de contraction de frisure supérieur à 35%, un taux de module de frisure supérieur à 20% et un taux de stabilité de frisure supérieur à 65% ;
- des fils d'envers (C), chacun constitué d'un fil de polyamide texturé de titre 2/78 décitex 68 brins ;
- des fils de liage (D), chacun constitué d'un fil copolyamide thermocollant d'environ 167 décitex et d'un point de fusion de 110°C.

La trame (T) est quant à elle constituée par un fil polyamide texturé 4/78 décitex 23 brins et la réduction du tissu fini est de 64 coups au pouce.

Le tissage est réalisé conformément aux figures 1 à 4, qui montrent que les fils élastiques (A) travaillent selon une armure taffetas, alors que les fils d'endroit (B) travaillent selon une armure alternant des zones de flotté de 7 coups et des zones en taffetas sur 5 coups, les fils d'envers (C) travaillent selon une armure cannelée 6/2, enfin les fils assurant le liage (D) travaillent selon une armure unie.

En procédant de cette façon, on obtient un tissu élastique de très faible épaisseur (~1,8mm), dont la face endroit est plate, compacte et régulière et permet à cette face du tissu de constituer l'élément femelle d'un système de fermeture auto-agrippant, et développant une souplesse, un aspect et une durabilité très améliorés au regard des tissu élastiques auto-agrippant de l'art antérieur, et dont la face envers uniforme et douce au toucher, assure un confort remarquable, tout à fait appréciable lorsqu'elle est destinée, ce qui est le plus souvent le cas, à être en contact avec la peau de l'utilisateur.

Le tissu élastique agrippant décrit ci-dessus peut être teint par les divers procédés de teinture du polyamide et la température de thermo-fixation doit être voisine de 120°C.

Selon une caractéristique avantageuse, une partie (C1) des fils d'envers adopte en lisière du tissu, une armure cannelée de 2, tendant à améliorer la résistance des bords dudit tissu tout en préservant le confort.

Il est par ailleurs important de noter que la nature des fils utilisés ainsi que la conception du tissu élastique agrippant de l'invention permettent sa découpe en tous sens avec les différentes techniques, y compris ultra-sons et laser, ainsi que sa soudure par procédé ultra-sons ou haute fréquence ou son collage, ce qui constitue un avantage certain pour toutes les opérations de confection.

De plus, sa très faible épaisseur (typiquement voisine de 1,8mm) permet l'utilisation d'un tel tissu pour des articles où jusque à ce jour, la relative épaisseur et le manque de souplesse des systèmes existant ne le permettaient pas; comme par exemple la confection de sous-vêtements, la confection d'orthèses de doigts..., et de façon générale les utilisations qui requièrent simultanément les qualités présentées par ce tissu.

## Revendications

1. Tissu biface à propriétés élastiques dans son sens chaîne et muni de propriétés agrippantes, formé par l'entrecroisement de fils de chaine et de fils de trame, et dans lequel les fils de chaine sont de quatre type différents travaillant selon des armures différentes par rapport aux fils de trame, respectivement :
- des fils élastiques (A) travaillant selon une armure taffetas ;
- des fils de fond (B), constitués de fils synthétiques texturés par fausse torsion sur l'endroit, destinés à constituer l'élément femelle de la structure auto-agrippante, travaillant selon une armure unie alternant avec des flottés en surface, et possédant un titre unitaire au brin compris entre 10 et 25 dtex, outre un taux de retrait à l'air chaud, selon la norme DIN EN 14621, d'au moins 5%, un taux de contraction de frisure supérieur à 35 %, la contraction de frisure représentant le rapport de longueur entre une section de fil soumise à une force de 2 cN/tex et la longueur de cette même section de fil sans tension, un taux de module de frisure supérieur à 20 %, le module de frisure représentant la capacité d'allongement du fil texturé dans la plage d'élasticité de la frisure, et un taux de stabilité de frisure, selon la norme DIN EN ISO 53840-T1, supérieur à 65 % ;
- des fils de fond (C) sur l'envers, constitués de fils synthétiques multifilamentaires, d'un titre unitaire au brin compris entre 0,3 et 1,7 dtex, travaillant selon une armure cannelée, alternant des flottés de grande longueur sur la face envers et des zones courtes de liage sur l'endroit, et destinés à assurer le confort et la douceur au toucher de cette face du tissu ;
- des fils faisant office de fils de liage, constitués exclusivement de fils synthétiques thermocollants, dont le point de fusion est compris entre 80 °C et 160 °C, travaillant selon une armure unie, assurant le maintien des fils extensibles dans la partie centrale du tissu et assurant, après traitement de finition, le blocage des fils de fond (B) (fils d'endroit) constituant l'élément femelle agrippant et le blocage des fils de fond (C) (fils d'envers).

2. Tissu biface à propriétés élastiques dans son sens chaîne et muni de propriétés agrippantes selon la revendication 1, ***caractérisé* en ce que** les fils élastiques (A) sont constitués par des fils guipés, dont l'âme en élasthanne présente un titre de 1240 dtex, est recouverte d'une double couverture en fils de polyamide texturé d'un titre de 2/78 dtex 23 brins.

3. Tissu biface à propriétés élastiques dans son sens chaîne et muni de propriétés agrippantes selon l'une des revendications 1 et 2, ***caractérisé* en ce que** les fils de fond (B) d'endroit sont constitués de fils de polyamide texturé de titre 220 dtex 10 brins, dont le retrait à l'air chaud est de l'ordre de 8 %.

4. Tissu biface à propriétés élastiques dans son sens chaîne et muni de propriétés agrippantes selon l'une des revendications 1 à 3, ***caractérisé* en ce que** les fils de fond (C) d'envers, sont constitués de fils de polyamide texturé de titre 2/78 dtex 68 brins.

5. Tissu biface à propriétés élastiques dans son sens chaîne et muni de propriétés agrippantes selon l'une des revendications 1 à 4, ***caractérisé* en ce que** les fils faisant fonction de liage (D) sont constitués d'un copolymère thermocollant, d'un titre compris entre 80 et 180 dtex, et de point de fusion compris entre 80 °C et 160 °C.

6. Tissu biface à propriétés élastiques dans son sens chaîne et muni de propriétés agrippantes selon la revendication 5, ***caractérisé* en ce que** le copolymère thermocollant est choisi dans le groupe comprenant le copolyamide thermocollant, d'un titre voisin de 167 dtex, et d'un point de fusion de 110 °C et le copolyester thermocollant, d'un titre voisin de 167 décitex et d'un point de fusion de 145°C.

7. Tissu biface à propriétés élastiques dans son sens chaîne et muni de propriétés agrippantes selon l'une des revendications 1 à 6, ***caractérisé* en ce que** les fils de trame (T) sont réalisés en fils polyamide texturé, d'un titre voisin de 4/78 dtex 23 brins, la réduction du tissu fini étant de 64 coups au pouce.

8. Tissu biface à propriétés élastiques dans son sens chaîne et muni de propriétés agrippantes selon l'une des revendications 1 à 7, ***caractérisé* en ce qu'**une partie (C1) des fils de fond (fils d'envers) adopte en lisière du tissu, une armure cannelée de 2, tendant à améliorer la résistance des bords dudit tissu tout en préservant le confort.

## Patentansprüche

1. Doppelseitiges Gewebe mit elastischen Eigenschaften in Kettrichtung und mit Hafteigenschaften, gebildet durch das Überkreuzen von Kett- und Schussfäden, bei denen die Kettfäden und die Schussfäden, aus vier verschiedenen Typen bestehen, und in Bezug auf die Schussgarne jeweils in unterschiedlichen Bindungen verarbeitet sind, jeweils:
- elastische Fäden (A), verarbeitet in einer Taftbindung;
- Grundfäden (B), bestehend aus synthetischen Garnen, texturiert durch Falschdrall auf der Vorderseite, die dazu bestimmt sind das aufnehmende Element der selbsthaftenden Struktur zu bilden, verarbeitet in einer Leinwandbindung, abwechselnd mit Oberflächenflottierungen verarbeitet, und die eine Einzelfasertitrierung zwischen 10 und 25 dtex aufweisen, außerdem ein Heißluft-Schrumpfverhalten laut Norm DIN EN 14621, von mindestens 5%, einen Kräuselkontraktionswert von über 35 %, wobei die Kräuselkontraktion das Verhältnis der Länge zwischen einem Fadenabschnitt, der einer Kraft von 2 cN/tex ausgesetzt ist und der Länge desselben Fadenabschnitts ohne Spannung darstellt, mit einem Kräuselmodulwert über 20 %, das Kräuselmodul stellt dabei die Dehnungsfähigkeit des texturierten Fadens im Elastizitätsbereich der Kräuselung dar und einen Kräuselstabilitätswert laut Norm DIN ISO 53840-TI, von über 65 %;
- Grundfäden (C) auf der Rückseite, gebildet aus synthetischem Multifilamentgarn mit einem einheitlichen Einzelfasertiter zwischen 0,3 und 1,7 dtex, verarbeitet in einer Ripsbindung, abwechselnd langen Flottierungen auf der Rückseite und kurzen Bindungszonen auf der Vorderseite, die Komfort und weichen Griff auf dieser Seite des Gewebes sicherstellen sollen;
- Fäden, die als Bindungsfäden dienen, bestehend ausschließlich aus thermoadhäsiven synthetischen Garnen, deren Schmelzpunkt zwischen 80° C und 160° C liegt, verarbeitet mit Leinwandbindung, die dafür sorgen, dass die dehnbaren Fäden im zentralen Bereich des Gewebes gehalten werden und die nach der Endbearbeitung für das Blockieren der Grundfäden (B) (Fäden der Vorderseite), die das aufnehmende, haftende Element bilden und das Blockieren der Grundfäden (C) (Fäden der Rückseite). sorgen.

2. Doppelseitiges Gewebe mit elastischen Eigenschaften in Kettrichtung und mit Hafteigenschaften nach Anspruch 1, ***dadurch gekennzeichnet, dass*** die elastischen Fäden aus (A) umsponnenen Fäden bestehen, deren Kern aus Elasthan einen Titer von 1240 dtex aufweist und bedeckt mit einer doppelten Decke aus texturierten Polyamidfäden, mit einem Titer von 2/78 dtex 23 Fasern.

3. Doppelseitiges Gewebe mit elastischen Eigenschaften in Kettrichtung und mit Hafteigenschaften nach einem der Ansprüche 1 und 2, ***dadurch gekennzeichnet, dass*** die Grundfäden (B) der Vorderseite aus texturiertem Polyamidgarn mit einem Titer von 220 dtex 10 Fasern bestehen, deren Heißluftschrumpf in einer Größenordnung von 8 % liegt.

4. Doppelseitiges Gewebe mit elastischen Eigenschaften in Kettrichtung und mit Hafteigenschaften nach einem der Ansprüche 1 bis 3, ***dadurch gekennzeichnet, dass*** die Grundfäden (C) der Rückseite aus texturierten Polyamidgarnen mit einem Titer 2/78 dtex 68 Fasern bestehen.

5. Doppelseitiges Gewebe mit elastischen Eigenschaften in Kettrichtung und mit Hafteigenschaften nach einem der Ansprüche 1 bis 4, ***dadurch gekennzeichnet, dass*** die Fäden, die als Bindung (D) dienen aus einem thermoadhäsiven Copolymer bestehen, mit einem Titer zwischen 80 und 180 dtex, und einem Schmelzpunkt zwischen 80° C und 160° C.

6. Doppelseitiges Gewebe mit elastischen Eigenschaften in Kettrichtung und mit Hafteigenschaften nach Anspruch 5, ***dadurch gekennzeichnet, dass*** das thermoadhäsive Copolymer ausgewählt wird aus der Gruppe mit thermoadhäsiven Copolymer mit einem Titer nahe 167 dtex, und einem Schmelzpunkt von 110°C und thermoadhäsiven Copolyester mit einem Titer nahe 167 Decitex und einem Schmelzpunkt von 145⁰C.

7. Doppelseitiges Gewebe mit elastischen Eigenschaften in Kettrichtung und mit Hafteigenschaften nach einem der Ansprüche 1 bis 6, ***dadurch gekennzeichnet, dass*** die Schussfäden (T) der Rückseite aus texturierten Polyamidgarnen mit einem Titer nahe 4/78 dtex 23 Fasern bestehen, die Schrumpfung des fertigen Gewebes beträgt 64 Schläge pro Inch.

8. Doppelseitiges Gewebe mit elastischen Eigenschaften in Kettrichtung und mit Hafteigenschaften nach einem der Ansprüche 1 bis 7, ***dadurch gekennzeichnet, dass*** ein Teil (Cl) der Grundfäden (Fäden der Vorderseite) am Geweberand eine Ripsbindung von 2 aufweist, um die Kantenfestigkeit des Gewebes zu verbessern, gleichzeitig aber die Bequemlichkeit zu wahren.

## Claims

1. A double-sided fabric having elastic properties in its warp direction and provided with gripping properties, formed by the weaving of warp yarns and of weft yarns, and wherein the warp yarns are of four different types worked in different weaves with respect to the weft yarns, respectively:
- elastic yarns (A) worked in a taffeta weave;
- core yarns (B), formed of synthetic yarns texturized by false twist on the face, intended to form the female element of the hook-and-loop structure, worked in a plain weave alternating with surface floats and having a linear strand density in the range from 10 to 25 dtex, in addition to a hot air shrinkage rate according to the DIN EN 14621 standard of at least 5%; a crimp contraction greater than 35%, said crimp contraction representing the length ratio between a yarn section submitted to a 2 cN/tex force and the length of this same yarn section with no tension, a crimp modulus greater than 20%, said crimp modulus being the elongation capacity of the texturized yarns in the crimp elasticity range, and a crimp stability according to the DIN EN ISO 53840-T1 standard greater than 65%,
- core yarns (C) on the back side, formed of multifilament synthetic yarns on the back, having a linear strand density in the range from 0.3 to 1.7 dtex worked in a rep weave, alternating floats of great length on the back side and short binding areas on the face side, and intended to ensure the comfort and the soft hand of this side of the fabric,
- yarns used as binding yarns, exclusively formed of thermo-adhesive synthetic yarns, having a melting point in the range from 80°C to 160°C, worked in a plain weave, ensuring the maintaining of the extensible yarns in the central portion of the fabric and ensuring, after the finishing treatment, the blocking of the core yarns (B) (face yarns), forming the female element of the hook-and-loop system, and the blocking of the core yarns (C) (back yarns).

2. The double-sided fabric having elastic properties in its warp direction and provided with gripping properties according to claim 1, ***characterized* in that** the elastic yarns (A) are formed by covered yarns having a 1240-decitex elastane core covered with a double cover of 2/78 decitex 23 strand texturized polyamide yarns.

3. The double-sided fabric having elastic properties in its warp direction and provided with gripping properties according to any of claims 1 and 2, ***characterized* in that** the face core yarns (B) are formed by 220 dtex 10 strand texturized polyamide yarns having a hot air shrinkage is in the order of 8%.

4. The double-sided fabric having elastic properties in its warp direction and provided with gripping properties according to any of claims 1 to 3, ***characterized* in that** the back core yarns (C) are formed by 2/78 dtex 68 strand texturized polyamide yarns.

5. The double-sided fabric having elastic properties in its warp direction and provided with gripping properties according to any of claims 1 to 4, ***characterized* in that** the yarns used for binding (D) are formed of a thermo-adhesive copolymer, having a linear density in the range from 80 to 180 dtex and a melting point in the range from 80°C to 160°C.

6. The double-sided fabric having elastic properties in its warp direction and provided with gripping properties according to claim 5, ***characterized* in that** thermo-adhesive copolymer is selected from the group comprising thermo-adhesive copolyamide having a linear density close to 167 dtex and a melting point of 110°C and thermo-adhesive copolyester, having a linear density close to 167 dtex and a melting point of 145°C.

7. The double-sided fabric having elastic properties in its warp direction and provided with gripping properties according to any of claims 1 to 6, ***characterized* in that** the weft yarns (T) are formed by 4/78 dtex 23 strand texturized polyamide yarns, the take-up of the finished fabric being 64 picks per inch.

8. The double-sided fabric having elastic properties in its warp direction and provided with gripping properties according to any of claims 1 to 7, ***characterized* in that** part (C1) of the core yarns (back yarns) takes at the selvedge of the fabric a rep weave with a weave repeat of 2, tending to improve the resistance of the edges of said fabric while preserving the comfort.
